# EUROPÄISCHE PATENTSCHRIFT

(11) **EP 0 490 113 B1**
(45) Veröffentlichungstag und Bekanntmachung des Hinweises auf die Patenterteilung: **26.03.1997**
(21) Anmeldenummer: 91119437.1
(22) Anmeldetag: 14.11.1991
(51) Int. Cl.: C25D 13/02, C23D 5/02

(54) **Verfahren zum Elektro-Tauchemaillieren**
Process for electrophoretic enamel coating
Procédé d'émaillage par électrophorèse

(30) Priorität: 13.12.1990 DE 4039856
(43) Veröffentlichungstag der Anmeldung: 17.06.1992
(73) Patentinhaber: Bosch-Siemens Hausgeräte GmbH, 81669 München (DE)
(72) Erfinder: Lange, Manfred, W-7518 Bretten-Ruit (DE)

(56) Entgegenhaltungen:
- DE-A- 2 104 180
- DE-A- 3 121 667
- DE-C- 942 006

## Beschreibung

Die Erfindung bezieht sich auf ein Verfahren zum Elektro-Tauchemaillieren, insbesondere in einem Bad mit Halogeniden für eine 2-Schicht-Emaillierung "Naß-in-Naß" und einem Einbrand, bei dem das Werkstück als Anode geschaltet ist.

Unter Elektro-Tauchemaillierung versteht man den Transport geladener Teilchen in flüssiger Emulsion durch ein angelegtes elektrisches Feld. Im Gegensatz zur Elektrolyse handelt es sich hier um den Transport wesentlich größerer Partikel, außerdem tritt keine chemische und physikalische Veränderung der abgeschiedenen Substanz ein. Bei Berührung mit Wasser als Dispersionsmittel laden sich die Emailteilchen negativ auf und wandern beim Anlegen eines elektrischen Feldes zum Werkstück, das als Anode geschaltet ist. Gleichzeitig bewirkt die Elektroosmose die im abgeschiedenen Emailschlicker entgegengesetzte Bewegung der Flüssigkeit zur Katode. Die abgeschiedene Emailschicht wird dadurch vorgetrocknet, obwohl das Teil im wässerigen Medium verbleibt. Neben dieser an sich günstigen Reaktion läuft jedoch noch eine Elektrolyse mit ungünstigen Nebenerscheinungen ab. In der praktischen Anwendung der Elektro-Tauchemaillierung wurde bislang ausnahmslos nur die Ein-Schicht-Emaillierung mit anschließendem Brand praktiziert.

In der praktischen Anwendung der Elektro-Tauchemaillierung (ETE) liegt die Leitfähigkeit des abzuscheidenden Schlickers zwischen 1500 und 3500 _{µ}S/cm. Dieser Wert gilt für die Einschicht- und für die Zweischicht-Emaillierung "Naß-in-Naß" bei einem Einbrand. Die Badspannung beträgt etwa 80 bis 120 Volt bei einer Stromdichte von 3 bis 6 A/dm². Diese Werte entsprechen dem elektrolytischen Zersetzungsbereich des Wassers. Das hat zur Folge, daß es am Werkstück, - im Bereich der Anode durch Entladung der Sauerstoffionen - zur Bildung von Molekularem Sauerstoff kommt. Der anodisch gebildete Sauerstoff wird im abgeschiedenen und im vorgetrockneten Emailschlicker teilweise als Gasbläschen absorbiert. Die nach dem Einbrand des Emails am Werkstück auf- und abplatzen und somit Fehler verursachen. Diese Mängel sind zu verhindern.

Es ist somit Aufgabe der Erfindung, durch verfahrensmäßige Maßnahmen das Auftreten von Bläschen im Emailschlicker zu verhindern. Dies kann nur dadurch geschehen, daß die anodische Sauerstoffbildung am Werkstück unterbleibt. Es ist aus der DE-A-312 1667 bekannt, dem Schlicker Halogenid-Ionen zuzuführen. Dadurch wird bewerkstelligt, daß die Halogenid-Ionen sich ebenfalls an der Anode entladen, da die Halogenid-Ionen reaktiver sind, kommt man allen anderen unerwünschten Reaktionen der Gas- und Blasenbildung am Werkstück zuvor. Es wurde indessen erkannt, daß die zur Gas- und Blasenvermeidung notwendige Halogenid-Konzentration im ETE-Bad nur durch eine kontinuierliche Badanalytik gewährleistet werden kann. Durch die sich wiederholenden Tauchprozesse der Werkstücke in das Bad kommt es zur Absenkung der Halogenid-Konzentration. Es wird daher vorgeschlagen, daß man während des Tauchprozesses der Werkstücke neben der Badüberwachung und bei Bedarf mittels definierter wässeriger Halogenidlösung das Bad auf dem ursprünglichen Zustand hält.

Im Gegensatz zur Einschicht-Elektrotauchemaillierung reagiert die Zweischicht-Tauchemaillierung "Naß-in-Naß" empfindlicher auf einen Halogenid-Mangel. Auch aus diesem Grunde kann auf eine ständige Badüberwachung nicht verzichtet werden. Während des Tauchprozesses der Werkstücke wird dem Bad ständig Dialyse-Wasser entzogen. Das Bad verarmt an Halogenid -Ionen. Es wurde gefunden, daß für die Badkonzentration des Halogenides im unbelasteten frischen Mühlenschlicker eine Konzentration von 140 bis 170 ppm erforderlich ist. So kann ein störungsfreier ETE-Prozeß "Naß-in-Naß" mit einem Zweischichten-Auftrag und nur einem Einbrand gewährleistet werden, ohne daß es zur Blasenbildung am Werkstück kommt.

## Patentansprüche

1. Elektro-Tauchemaillieren in einem Bad mit Halogeniden bei dem das Werkstück als Anode geschaltet ist, **dadurch gekennzeichnet,** daß man bei einer 2-Schicht-Tauchemaillierung "Naß-in-Naß" und nur einem Einbrand, das Bad in einer NaCl-Konzentration von 140 bis 170 ppm/l hält.

2. Verfahren nach Anspruch 1, dadurch gekennzeichnet, daß man die Chlorid-Konzentration des Bades ständig überwacht.

3. Verfahren nach Ansprüchen 1 und 2, dadurch gekennzeichnet, daß man das Chlorid in gelöstem Zustand dem Bad zuführt.

## Claims

1. Electro-dip-enamelling in a bath with halogenides, for which the workpiece is connected as anode, characterised thereby, that one keeps the bath in a NaCl concentration of 140 to 170 parts per million per litre for a two-layer dip-enamelling "wet-in-wet" and only one stoving.

2. Method according to claim 1, characterised thereby, that one monitors the chloride concentration of the bath constantly.

3. Method according to claims 1 and 2, characterised thereby, that one adds the chloride to the bath in dissolved state.

## Revendications

1. Procédé d'électro-émaillage en immersion, réalisé dans un bain contenant des halogénures, dans lequel la pièce à traiter est montée en anode, caractérisé en ce que, dans le cas d'un émaillage en immersion à deux couches, en mode "mouillé sur mouillé" et avec une seule cuisson, on maintient la concentration de NaCl dans le bain à une valeur de 140 à 170 ppm.

2. Procédé conforme à la revendication 1, caractérisé en ce que l'on surveille constamment la concentration de chlorure dans le bain.

3. Procédé conforme à l'une des revendications 1 et 2, caractérisé en ce que l'on ajoute au bain le chlorure à l'état dissous.
